# EUROPÄISCHE PATENTSCHRIFT

(11) **EP 0 080 971 B1**
(45) Veröffentlichungstag und Bekanntmachung des Hinweises auf die Patenterteilung: **10.04.1985**
(21) Anmeldenummer: 82730141.7
(22) Anmeldetag: 01.12.1982
(51) Int. Cl.: C25D 5/36, C25D 5/50

(54) **Verfahren zum elektrolytischen Verzinnen von Gegenständen**
Process for the electrolytic deposition of tin on objects
Procédé de dépôt électrolytique d'étain sur des objets

(30) Priorität: 01.12.1981 DE 3147967
(43) Veröffentlichungstag der Anmeldung: 08.06.1983
(73) Patentinhaber: MANNESMANN Aktiengesellschaft, 40027 Düsseldorf (DE)
(72) Erfinder: Niehaus, Norbert, D-4030 Ratingen/Tiefenbroich (DE); Friehe, Werner, D-4330 Mülheim 1 (DE); Schwenk, Wilhelm, D-4100 Duisburg 1 (DE)
(74) Vertreter: Meissner, Peter E., Dipl.-Ing.

## Beschreibung

Die Erfindung betrifft ein Verfahren zum elektrolytischen Verzinnen von Gegenständen aus Cr-, Cr-Mo- oder Cr-Ni-Mo-legiertem rostfreiem Stahl durch Reinigen und Entfetten, durch Beizen mit einer schwachen Säure oder einem Säuregemisch, durch elektrolytisches Verzinnen und durch kurzzeitiges Aufschmelzen und Abkühlen der Verzinnung.

Ein derartiges Verfahren ist beispielsweise aus der DE-PS Nr. 1015297 für die Herstellung von Weissblechen bekannt, wobei die gute Korrosionsbeständigkeit dadurch erreicht wird, dass das Aufschmelzen der Zinnschicht einen porenfreien Überzug ergibt. Nach der DE-AS Nr. 1228888 soll die Korrosionsfestigkeit noch dadurch verbessert werden, dass das Aufschmelzen in mehreren, die Schmelztemperatur wenig überschreitenden Intervallen erfolgt.

In dieser Beschreibung und den Ansprüchen steht das Verzinnen zugleich für die Beschichtung mit Blei oder Wismut oder mit Mischungen der genannten Metalle.

Aufgabe der gegenwärtigen Erfindung ist es, die Haftfähigkeit des Zinnüberzuges auf besonders empfindlichen Abschnitten der Rohre aus den genannten Stahllegierungen zu verbessern und die Anwendung dieser für Korrosionsschutz bekannte Beschichtung auf andere Beanspruchungsarten auszudehnen. Dazu sind folgende Ausführungen zu machen.

Rohreder Erdöl- und Erdgasgewinnung werden zu Rohrsträngen miteinander verschraubt, wobei eine grosse Verspannung (Flächenpressung im Gewinde) für dieAufnahme der Belastung (Eigengewicht, Bohrkraft, Gebirgsdruck) erzeugt wird. Unter dieser Vorspannung sind die Stränge auch wieder zu entschrauben und dies muss mehrfach oder sogar häufig erfolgen können, ohne dass die Rohre stellenweise miteinander kaltverschweissen (fressen). Diese Gefahr besteht grundsätzlich bei allen derartigen Rohren, die zum grösseren Teil aus unlegiertem Stahl und zu einem nicht so grossen Anteil aus den genannten rostfreien Stahllegierungen bestehen. Wegen des grossen Materialwertes sind die beschriebenen Störungen bei den Stahllegierungen besonders nachteilig.

Die weitere Aufgabe besteht deswegen darin, eine derartig erzeugte Beschichtung als Gleitmittel auf Flächen anzuwenden, die unter grosser Pressung gegeneinander gleiten. Hierbei spielt das Korrosionspotential der Bohrlochmedien keine Rolle, da die Rohre aus Korrosionsangriffen widerstehenden Stahllegierungen bestehen.

Die Aufgabe wird durch die kennzeichnenden Merkmale des Hauptanspruches gelöst. Diese Merkmale sind das Vernickeln der Teile vor dem Verzinnen und die modifizierte Wärmebehandlung, die eine grosse Haftwirkung auf den schmalen Gewindeflächen und dem besonderen Grundwerkstoff bewirkt.

Auch wenn es an sich bekannt ist, die Haftfestigkeit von Metallüberzügen durch Zwischenschichten zu verbessern, so ist die hier vorgeschlagene Werkstoffkombination nicht bekannt.

Zur Lösung der Aufgabe trägt ausserdem bei, dass die mit Zinnüberzug versehenen Werkstücke bei einer Temperatur zwischen ca. 150 und ca. 200°C (unterhalb des Zinnschmelzpunktes) bei 120 bis 130 min getempert werden, wodurch der beim elektrolytischen Verzinnen vom Werkstück aufgenommene Wasserstoff ausgetrieben wird. Die Wasserstoffaufnahme ist nachteilig; andererseits jedoch unvermeidlich und tritt auch dann ein, wenn beim Verzinnen mit hoher Stromausbeute gearbeitet wird.

Die Erfindung besteht ausserdem darin, dass das Verfahren allein auf Muffengewinde und die Anschlagschulterfläche und die Dichtfläche von der Art Metall auf Metall angewandt wird. Für den praktischen Fall, dass die Rohre mit Aussengewinde versehen sind und durch Muffen miteinander verschraubt werden, ist vorgesehen, allein die Muffen mindestens auf der gesamten Innenfläche in der angegebenen Weise mit Metallüberzügen zu versehen.

Schliesslich ist Gegenstand des Schutzbegehrens neben dem so behandelten Produkt die Summe mehrerer einen Rohrstrang im Ölfeld bildenden Rohre. Dabei ist es gleichgültig, ob die Rohre direkt miteinander oder mittels Muffen oder Nippeln und ggf. unter Zwischenschaltung von mit den Rohrenden verbundenen Verdickungen oder Erweiterungen, sogenannte Verbinder, miteinander verschraubt sind.

Ein derartiger Rohrstrang kann der Ausfütterung der Erdbohrung dienen, Gestänge des Erdbohrers sein und der Bohrspülung dienen, der Gas- oder Ölförderung oder anderen Zwecken dienen. Einschliesslich dem Verbinden des Zubehörs mit den Rohrsträngen. Es kommt allein darauf an, dass mindestens von einem Teil der Gewinde jeweils eines der zusammenwirkenden Gewinde, vorzugsweise al le Muffengewinde erfindungsgemäss behandelt sind.

Das Verfahren wird nachstehend beispielsweise an der Behandlung von Gewindemuffen näher erläutert.

Das Ausgangsprodukt sind Rohrabschnitte aus rostfreien Stahllegierungen, die auf die gewünschte mechanische Festigkeit vergütet und auf die endgültige Form der Muffe spanabhebend bearbeitet werden, insbesondere mit Gewinde versehen sind. Die Muffe wird in folgender Reihenfolge ohne die dazwischen erforderlichen Spül- und Trocknungsvorgänge zu nennen im Tauchverfahren alkalisch heiss entfettet, in einem verdünnten Salzsäure-, Salpetersäuregemisch oberflächenaktiviert und (innenseitig) stromlos in einem Nickelionen enthaltenden Bad mit einer bis etwa 1 µm dicken Nickelschicht versehen, was in Abhängigkeit der Badkonzentration in einer Tauchzeit von einigen Sekunden erfolgt.

Die daran anschliessende (innenseitige) elektrolytische Verzinnung kann in einem sauren oder alkalischen Bad erfolgen. Es wird angestrebt, bei kurzer Tauchzeit mit hoher Stromausbeute zu arbeiten und in wenigen Sekunden eine Schichtdikke von etwa 10 ₁1m bis allenfalls das Doppelte zu erreichen.

Die Muffe wird dann bei ca. 150° C etwa 1 bis 2 h an Luft ausgelagert. Zum Aufschmelzen der Zinnschicht wird die Muffe auf 200 bis 210°C vorgewärmt und von dieser Vorwärmung für z.B. 10 s auf etwa 250 oder für 5 s auf etwa 280°C erhitzt und danach mindestens unter dem Schmelzpunkt des Zinns rasch abgekühlt. Für das Vorwärmen, das Erhitzen und das Abschrecken wird die Muffe in Flüssigkeitsbäder, z.B. Salzbäder, getaucht.

Durch das Aufschmelzen wird infolge der Oberflächenspannung des flüssigen Zinns der Überzug an den Kanten des Gewindeprofils teilweise abgezogen und läuft - durchaus erwünscht - auf den Flächen des Gewindeprofils, wozu auch die tragenden, beim Verschrauben und Lösen gegeneinander gleitenden Flächen gehören, zusammen.

Die danach gereinigte Muffe kann dann zur Verbesserung des Haftens von Schmiermitteln noch oxaliert werden und wird dann zur Verschraubung in üblicher Weise eingefettet. Bei Verschraubungsversuchen haben weder die lediglich verzinnten noch die zusätzlich oxalierten Muffen bei zigfachen Kraftverschraubungen bis zur Muffenfestigkeit keinerlei Fresserscheinungen im Gewinde gezeigt.

## Patentansprüche

1. Verfahren zum elektrolytischen Verzinnen von Gegenständen aus Cr-, Cr-Mo- oder Cr-Ni-Mo-legiertem rostfreiem Stahl durch Reinigen und Entfetten, durch Beizen mit einer schwachen Säure oder einem Säuregemisch, durch elektrolytisches Verzinne, durch kurzzeitiges Aufschmelzen und Abkühlen der Verzinnung, dadurch gekennzeichnet, dass die mit Gewinde versehenen Abschnitte von Rohren nach dem Beizen zunächst einer stromlosen Vernickelung bis zu einer Schichtdicke von etwa 1 µm unterzogen werden und nach dem Verzinnen zunächst bei einer Temperatur zwischen ca. 150 und 200°C für 120 bis 130 min gelagert werden und von dieser Temperatur für Sekunden zum Aufschmelzen des Zinnüberzuges aufgeheizt und von dieser Temperatur abgeschreckt werden.

2. Verfahren nach Anspruch 1, dadurch gekennzeichnet, dass das Muffengewinde und ggf. die Anschlagschulterfläche und Dichtfläche an Rohren für die Erdöl- und Erdgasgewinnung verzinnt werden.

3. Verfahren nach Anspruch 2, dadurch gekennzeichnet, dass mindestens auf die gesamte Innenfläche der Muffe, mit der je zwei Rohre für die Erdöl- und Erdgasgewinnung verbunden sind, eine Verzinnung aufgebracht wird.

4. Rohrstrang aus Gewinderohren für die Erdöl-und Erdgasgewinnungsindustrie, an dem alle Muffengewinde nach dem Verfahren nach Anspruch 1 behandelt sind und alle Zapfengewinde in bekannter Weise phosphatiert oder eloxiert sind.

## Claims

1. Method for the electrolytic tinning of objects of Cr-, Cr-Mo- or Cr-Ni-Mo-alloyed stainless steel by cleaning and degreasing, by corroding with a weak acid or an acid mixture, by electrolytic tinning, by brief melting-on and cooling of the tinning, characterized in that the sections of pipes provided with a thread are subjected, after corroding, firstly to a currentless nickel-plating up to a layer thickness of approximately 1 11m and, after tinning, are stored firstly at a temperature of between approximately 150 and 200° C for 120 to 130 min and are heated up from this temperature for seconds up to the melting-on of the tin covering and are quenched from this temperature.

2. Method according to Claim 1, characterized in that the socket thread and, if required, the stop shoulder surface and sealing surface on pipes for the recovery of mineral oil and natural gas are tinned.

3. Method according to Claim 2, characterized in that a tinning is applied at least onto the entire inner surface of the socket, with which in each case two pipes for mineral oil and natural gas recovery are connected.

4. Pipe line of threaded pipes for the mineral oil and natural gas recovery industry, on which all socket threads are treated according to the method of Claim 1 and all tapered threads are given phosphate treatment or are treated by eloxal process in a known manner.

## Revendications

1. Procédé d'étamage électrolytique d'objets en acier inoxydable allié de Cr, Cr-Mo ou de Cr-Ni-Mo, par nettoyage et dégraissage, par décapage avec un acide faible ou un mélange d'acides, par étamage électrolytique, par une fusion de courte durée et un refroidissement de l'étamage, caractérisé en ce que les tronçons de tubes pourvus de filetage, après le décapage, sont soumis tout d'abord à un nickelage sans courant jusqu'à une épaisseur d'environ 1 µm et, après l'étamage, tout d'abord exposés à une température comprise entre environ 150 à 200°C pendant 120 à 130 min et, à partir de cette température, sont chauffés pendant quelques secondes pour faire fondre la couche d'étain et trempés à partir de cette température.

2. Procédé selon la revendication 1, caractérisé en ce qu'on étame le filetage du manchon et, le cas échéant, la surface de l'épaulement de butée et la surface d'épaisseur sur des tubes utilisés pour l'extraction de pétrole et de gaz naturel.

3. Procédé selon la revendication 2, caractérisé en ce qu'au moins un étamage est effectué sur toute la surface intérieure du manchon, auquel sont reliés à chaque fois deux tubes pour l'extraction de pétrole et de gaz naturel.

4. Ligne de tubes en tubes filetés pour l'industrie de l'extraction du pétrole et du gaz naturel, dans laquelle tous les filetages de manchons sont traités selon le procédé de la revendication 1 et tous les filetages d'emboîtage sont phosphatés ou anodisés de façon connue.
